# FASCICULE DE BREVET EUROPEEN

(11) **EP 0 354 139 B1**
(45) Date de publication et mention de la délivrance du brevet: **30.12.1992**
(21) Numéro de dépôt: 89420275.3
(22) Date de dépôt: 25.07.1989
(51) Int. Cl.: D01G 1/08, D02G 3/40

(54) **Fils hybrides pour matériaux composites à matrice thermoplastique et leur procédé d'obtention**
Mischgarn für aus verschiedenen Materialien bestehende Stoffe unter Verwendung von Thermoplasten sowie Verfahren zu dessen Herstellung
Hybrid yarn for composite materials made from thermoplastic matrix and method for producing the same

(30) Priorité: 29.07.1988 FR 8810541
(43) Date de publication de la demande: 07.02.1990
(73) Titulaire: SA SCHAPPE, F-01800 Charnoz (FR)
(72) Inventeur: Guevel, Jean, F-01140 Viriat (FR); François, Marc, F-69260 Charbonnieres (FR); Bontemps, Guy, F-01970 Tenay (FR)
(74) Mandataire: Maureau, Philippe

(56) Documents cités:
- EP-A- 0 156 600
- BE-A- 893 914
- FR-A- 2 301 612
- US-A- 3 435 606
- US-A- 4 477 526

## Description

La présente invention concerne des fils hybrides pour matériaux composites à matrice thermoplastique, spécialement dans le cas où cette matrice est constituée de fibres thermoplastiques ainsi que leur procédé d'obtention.

Le document EP-A-156 600 concerne un fil continu comprenant un mélange intime de filés de fibres thermoplastiques et de fibres de renforcement non thermoplastiques.

Le document BE-A-893 914 concerne une mélangeuse pour fibres textiles naturelles ou artificielles comportant plusieurs machines de craquage ou d'étirage disposées les unes à la suite des autres, les rubans sortant de deux machines étant réunis à l'entrée d'une troisième machine.

On sait que, dans les procédés actuels utilisés pour la fabrication de ces types de matériaux composites, les fibres de renfort (carbone, aramide ou verre), qui se trouvent généralement sous forme de multifilaments, sont tissées alternativement avec des multifilaments de fibres matrices thermoplastiques.

Ces fibres matrices thermoplastiques appartiennent aux familles classiques : polyéther éther éther cétone (PEEK), polysulfure de phénylène (PPS), polyétherimide (PEI), etc...

Cette technique de fabrication présente de multiples inconvénients parmi lesquels on peut citer :
- une mauvaise mouillabilité,
- un taux de vide important,
- un délaminage des fibres de renfort.

Une autre technique consiste à entremêler le multifilament de fibres de renfort avec le multifilament de fibre thermoplastique.

On constate alors une amélioration du résultat obtenu mais les problèmes exposés ci-dessus ne sont pas complètement résolus. D'autre part, le coût de cette technique, assez élevé, empêche pratiquement sa mise en oeuvre dans le cas de séries industrielles.

La présente invention s'est donné pour but de proposer des fils hybrides pour composites à matrice thermoplastique permettant de maîtriser et de résoudre ces problèmes.

Les fils hybrides selon l'invention comprenant un mélange intime de filés de fibres de renfort et de filés de fibres matrices thermoplastiques, sont caractérisés en ce que chacun des filés de fibres a été préalablement obtenu par craquage selon un étirage lent et progressif de multifilaments.

Les filés de fibres de renfort sont choisis parmi les filés de fibres de carbone, d'aramide ou de verre.

Les filés de fibres matrices thermoplastiques sont choisis parmi les filés de fibres de polyéther éther cétone (PEEK), de polysulfure de phénylène PPS), de polyéthersulfone (PES), de polyétherimide (PEI), ainsi que parmi les autres filés de fibres connus dans ce but, tels que les polyamides et les polyimides.

Selon un mode de réalisation préféré de l'invention, les proportions relatives des fibres de renfort et des fibres matrices thermoplastiques, proportions qui peuvent, bien entendu, varier en fonction des caractéristiques des fibres matrices et en particulier de leur viscosité à chaud, se situent aux environs de 65 % pour les fibres de renfort et de 35 % pour les fibres matrices thermoplastiques.

L'invention a également pour objet un procédé d'obtention des fils hybrides pour matériaux composites selon l'invention.

Selon ce procédé, on soumet des multifilaments de fibres de renfort et des multifilaments de fibres matrices thermoplastiques à un processus séparé de craquage par étirage lent et progressif, puis on assemble les rubans de fibres discontinues ainsi obtenus sur une machine d'étirage type intersecting, le ruban sortant de cette machine d'étirage étant ensuite assemblé sur une seconde machine d'étirage avec d'autres rubans identiques, cette opération étant répétée plusieurs fois de façon à réaliser le mélange le plus intime possible, le ruban final obtenu étant ensuite soumis aux opérations classiques de filature de fibres longues : passage sur banc à broches, filature proprement dite, bobinage, assemblage et retordage.

Les filés ainsi obtenus sont aptes à être transformés par tissage, tricotage ou tressage pour l'obtention de matériaux composites présentant de nombreux avantages par rapport aux matériaux du même type obtenus selon les procédés de la technique antérieure.

Ces avantages sont les suivants :
- une très bonne mouillabilité des fibres de renfort,
- un très faible taux de vide,
- une drapabilité des surfaces textiles permettant le moulage des surfaces développables ou non ;
- une très bonne isotropie du matériau dans la direction des fibres de renfort,
- une excellente résistance au délaminage. En fait, le matériau se présente comme un solide monolithique qui a "oublié" sa structure initiale stratifiée.

Le composite obtenu présente, en outre, de très bonnes aptitutdes à l'estampage à chaud.

Le procédé d'obtention des fils hybrides pour matériaux composites selon l'invention va maintenant être décrit plus en détail en référence au dessin schématique annexé qui l'illustre sans nullement le limiter. Dans ce dessin :
Figure 1 est un diagramme de longueurs des fibres ayant été soumises à l'opération de craquage ;
Figure 2 est une vue très schématique de l'installation de craquage et,
Figure 3 est une vue très schématique de l'installation de mélange des fibres craquées conduisant à l'obtention d'un ruban de filés de fibres hybrides selon l'invention.

Sur les figures, les fibres de renfort sont désignées de façon générale par **2** et les fibres de matrice thermoplastique par **3**.

Sur l'installation de craquage représentée à la figure 2, les câbles de multifilaments alimentés à partir des bobines **10** (qu'il s'agisse de multifilaments de fils de renfort ou de fils de matrice thermoplastique) sont soumis à une opération de craquage par étirage et rupture contrôlée, les vitesses des zones d'étirage **11,12** et des zones de craquage **13,14** augmentant progressivement de telle sorte que :$\text{V₁₀ < V₁₂ < V₁₃ < V₁₄}$
ce qui permet d'obtenir à la sortie un ruban de fibres discontinues dont la longueur moyenne est parfaitement maîtrisée.

Cette longueur est d'ailleurs illustrée par le diagramme de la figure **1** sur laquelle on a porté en ordonnées les longueurs de fibres en mm et en abscisses la population des fibres exprimée en pourcentage du nombre de fibres de cette population.

Il est bien évident que l'on utilisera des installations de craquage différentes pour obtenir, d'une part, des rubans de fibres discontinues de renfort **2** et, d'autre part, des rubans de fibres discontinues de matrice thermoplastique **3**.

Les différents rubans **2** et **3** ainsi obtenus sont ensuite amenés, par tout moyen connu en soi, au dispositif de mélange représenté à la figure 3.

Il s'agit d'une installation comportant une zone d'étirage **15**, du type intersecting, qui permet d'obtenir, à la sortie un ruban non homogène **4** de fibres de renfort **2** et de fibres matrices **3** mélangées qui comporte des "traces" de chacun des composants.

Chaque ruban **4** ainsi obtenu sera, à la sortie de cette machine, assemblé sur une installation similaire à celle représentée à la figure 3 avec dix autres rubans identiques ; cette opération sera répétée environ quatre fois ce qui permettra d'obtenir les filés de fibres hybrides selon l'invention dans les proportions finales désirées de fibres de renfort et de fibres thermoplastiques, ces proportions, variant, bien évidemment, en fonction des caractéristiques des fibres de matrices thermoplastiques et en particulier de leur viscosité à chaud, se situant en général aux environs de 65 % de fibres de renfort et aux environs de 35 % de fibres matrices thermoplastique. Ces filés de fibres sont constitués d'un mélange intime de fibres de renfort et de fibres matrices thermoplastiques.

Ce ruban subit ensuite les opérations classiques de filature en technique fibres longues :
- passage sur bancs à broches,
- filature,
- bobinage,
- assemblage,
- retordage,

ce qui permet d'obtenir le filé de fibres hybrides pour matériaux composites à matrice thermoplastique selon l'invention, ce filé de fibres étant, bien entendu, susceptible d'être transformé par la suite par tissage, tricotage ou tressage.

Ce filé ne possède pas de caractéristiques mécaniques particulières, car au moment de la mise en forme, la fibre matrice thermoplastique fond en emprisonnant les fibres de renfort. Les performances du composite ainsi obtenu ne sont donc fonction que des caractéristiques des fibres élémentaires et de leur accrochage dans la matrice thermoplastique.

Le tableau I ci-après résume les propriétés de trois types de filés de fibres hybrides selon l'invention dans lesquels on a fait varier tant les fibres de renfort que les fibres matrices thermoplastiques.

Le Tableau II compare les propriétés de différents matériaux composites réalisés à partir de filés de fibres hybrides selon l'invention, comparativement à des composites réalisés selon la technique antérieure et décrits dans la littérature.

## Revendications

1. Fils hybrides pour composites à matrice thermoplastique, constitués d'un mélange intime de filés de fibres de renfort (2) et de filés de fibres matrices thermoplastiques (3),caractérisés en ce que chacun des filés de fibres ayant été préalablement obtenu par craquage selon un étirage lent et progressif de multifilaments.

2. Fils hybrides selon la revendication 1, caractérisés en ce que les filés de fibres de renfort sont choisis parmi les filés de fibres de carbone, d'aramide ou de verre.

3. Fils hybrides selon la revendication 1, caractérisés en ce que les filés de fibres matrices thermoplastiques sont choisis parmi les filés de fibres de polyéther éther cétone (PEEK), de polysulfure de phénylène (PPS), de polyéthersulfone (PES), de polyétherimide (PEI), ainsi que parmi les autres filés de fibres connus dans ce but, tels que les polyamides et les polyimides.

4. Fils hybrides selon l'une quelconque des revendications 1 à 3, caractérisés en ce que les proportions relatives des fibres de renfort et des fibres matrices thermoplastiques, se situent aux environs de 65 % pour les fibres de renfort et de 35 % pour les fibres matrices thermoplastiques.

5. Procédé d'obtention des fils hybrides pour matériaux composites selon l'une quelconque des revendications 1 à 4, caractérisé en ce que l'on soumet des multifilaments de fibres de renfort (2) et des multifilaments de fibres matrices thermoplastiques (3) à un processus séparé de craquage par étirage lent et progressif, puis en ce que l'on assemble les rubans (2,3) de fibres discontinues ainsi obtenus sur une machine d'étirage (15) intersecting, le ruban (4) sortant de cette machine d'étirage étant ensuite assemblé sur une seconde machine d'étirage avec d'autres rubans identiques, cette opération étant répétée plusieurs fois de façon à réaliser le mélange le plus intime possible, le ruban final obtenu étant ensuite soumis aux opérations classiques de filature de fibres longues : passage sur banc à broches, filature proprement dite, bobinage, assemblage et retordage.

## Patentansprüche

1. Mischgarn für Verbundstoffe mit thermoplastischer Matrix, welches aus einem innigen Verbund von Garnen aus Verstärkungsfasern (2) und von Garnen aus thermoplastischen Matrixfasern (3) besteht,
**dadurch gekennzeichnet,** daß jedes der Fasergarne vorab durch Zerreissen mittels eines langsamen und zunehmenden Ziehens von Multifilamenten erhalten wurde.

2. Mischgarn nach Anspruch 1, dadurch gekennzeichnet, daß die Garne aus Verstärkungsfasern aus Kohlenstoff-, Aramid-oder Glasfasergarnen ausgewählt werden.

3. Mischgarn nach Anspruch 1, dadurch gekennzeichnet, daß die Garne aus thermoplastischen Matrixfasern aus Polyetheretherketon (PEEK)-, Polyphenylensulfid (PPS)-, Polyethersulfon (PES)-, Polyetherimid (PEI)-Fasergarnen als auch aus den anderen Fasergarnen, die für diesen Zweck bekannt sind, wie zum Beispiel den Polyamiden und den Polyimiden, ausgewählt sind.

4. Mischgarn nach einem der Ansprüche 1 bis 3, dadurch gekennzeichnet, daß das relative Verhältnis der Verstärkungsfasern und der thermoplastischen Matrixfasern für die Verstärkungsfasern ungefähr 65 % und für die thermoplastischen Matrixfasern ungefähr 35 % beträgt.

5. Verfahren zur Herstellung von Mischgarn für Verbundmaterialien nach einem der Ansprüche 1 bis 4, dadurch gekennzeichnet, daß die Multifilamente der Verstärkungsfasern (2) und die Multifilamente der thermoplastischen Matrixfasern (3) jeweils für sich einem getrennten Zerreißvorgang durch langsames und zunehmendes Ziehen unterzogen werden und daß die derart erzeugten Bänder (2, 3) von diskontinuierlichen Fasern auf einer Ziehmaschine (15) der Intersecting-Bauart gefacht werden, daß das diese Ziehmaschine verlassende Band (4) anschließend in einer zweiten Ziehmaschine mit anderen identischen Bändern gefacht wird, wobei dieser Vorgang mehrere Male derart wiederholt wird, daß der innigst mögliche Verbund erhalten wird, und daß das schließlich erzeugte Band danach den klassischen Langfaser-Spinnvorgängen unterzogen wird: Durchlaufen einer Spindelbank, Spinnen im eigentlichen Sinne, Spulen, Fachen und Zwirnen.

## Claims

1. Hybrid yarns for thermoplastic matrix composites, consisting of an intimate mixture of threads of reinforcing fibres (2) and threads of thermoplastic matrix fibres (3), characterised in that each of the fibre threads has previously been obtained by stretch breaking by means of a slow progressive drawing of multifilaments.

2. Hybrid yarns according to Claim 1, characterised in that the reinforcing fibre threads are chosen from amongst threads of carbon, aramid or glass fibres.

3. Hybrid yarns according to Claim 1, characterised in that the thermoplastic matrix fibre threads are chosen from amongst threads of polyether ether ketone (PEEK), phenylene polysulphide (PPS), polyether sulphone (PES) or polyether imide (PEI) fibres, and from amongst the other fibre threads known to be suitable for this purpose, such as polyamides and polyimides.

4. Hybrid yarns according to any one of Claims 1 to 3, characterised in that the relative proportions of reinforcing fibres and thermoplastic matrix fibres are approximately 65% for the reinforcing fibres and 35% for the thermoplastic matrix fibres.

5. Method of obtaining hybrid yarns for composite materials according to any one of Claims 1 to 4, characterised in that reinforcing fibre multifilaments (2) and thermoplastic matrix fibre multifilaments (3) are subjected to a separate process of stretch breaking by slow progressive drawing, and then the slivers (2, 3) of discontinuous fibres thus obtained are assembled on a gill box (15) of the intersecting type, the sliver (4) coming from this gill box then being assembled on a second gill box with other identical slivers, this operation being repeated several times so as to produce as intimate a mixture as possible, the final sliver obtained then being subjected to the conventional long-staple spinning operations: passing through a fly-frame, spinning proper, winding, assembly winding and doubling.
